# EUROPÄISCHE PATENTSCHRIFT

(11) **EP 0 590 629 B1**
(45) Veröffentlichungstag und Bekanntmachung des Hinweises auf die Patenterteilung: **12.02.1997**
(21) Anmeldenummer: 93115701.0
(22) Anmeldetag: 29.09.1993
(51) Int. Cl.: D06N 5/00, D04H 3/16

(54) **Bituminierte Dachunterspannbahn und Trägerbahn dazu**
Bituminous under-roofing felt and carrier web
Membrane bitumineuse de sous-toiture et voile de support

(30) Priorität: 02.10.1992 DE 4233204
(43) Veröffentlichungstag der Anmeldung: 06.04.1994
(73) Patentinhaber: HOECHST AKTIENGESELLSCHAFT, 65929 Frankfurt am Main (DE)
(72) Erfinder: Schöps, Michael, D-86845 Grossaitingen (DE); Weiter, Bertrand Claude, D-86399 Bobingen (DE); Kaulich, Franz, D-86399 Bobingen (DE)

(56) Entgegenhaltungen:
- EP-A- 0 453 968
- EP-A- 0 455 990
- DE-A- 2 240 860
- DE-A- 3 015 416
- DE-B- 2 526 749
- GB-A- 2 198 756

## Beschreibung

Die vorliegende Erfindung betrifft eine Dachunterspannbahn mit verbesserter Wasserdampfdurchlässigkeit und eine Trägerbahn für diese Dachunterspannbahn sowie Verfahren zur Herstellung dieser Gegenstände.

Dachunterspannbahnen werden bekanntlich unter den Ziegel- oder Schieferplatten von Steildächern als Schutz gegen Flugschnee, Spritzwasser, Staub und dergleichen angebracht. Dachunterspannbahnen sollen einerseits wasserundurchlässig und andererseits luft- und dampfdurchlässig sein. Außerdem sollen sie eine hohe Festigkeit, insbesondere eine hohe Weiterreißfestigkeit haben, um zum Beispiel bei einem Unfall das Gewicht des Dachdeckers aufnehmen zu können. Weit verbreitet sind Dachunterspannbahnen aus gitterbewährten Folien. Diese Folien weisen zwar eine gute Reißfestigkeit auf, unbefriedigend bleibt aber die Weiterreißfestigkeit und häufig auch die Dampfdurchlässigkeit.

In der EP-PS 0027750 wird eine Trägerbahn für eine Dachunterspannbahn beschrieben, die aus einem Faservlies aus Polypropylen, Polyethylen, Polyester oder Polyvinyl besteht und ein Flächengewicht zwischen 85 bis 200 g/m² aufweist. Zur Herstellung dieser Dachunterspannbahn wird das Faservlies auf einer Seite mit einer Bitumenschicht versehen, indem das Faservlies mit dem Bitumen warm bestrichen und dann einer Abkühlung unterzogen wird um Mikrolöcher oder Mikrorisse hervorzurufen. Die Mikrolöcher oder Mikrorisse dieser bekannten Dachunterspannbahn sollen für eine Verbesserung der Dampfdurchlässigkeit sorgen.

Aus der DE-A-40 08 043 ist eine Trägerbahn für Dachunterspannbahnen bekannt, die aus einem Spinnvlies aus Polyester insbesondere Polyethylenterephthalat-Filamenten besteht, wobei das Spinnvlies ein Flächengewicht von 50 bis 100 g/m², bei einem Einzeltiter der Filamente von 1 bis 8 dtex aufweist und durch einen Schmelzbinder verfestigt ist. Der Schmelzpunkt des Schmelzbinders soll zweckmäßigerweise 10°C, vorzugsweise 30°C unter dem Schmelzpunkt der tragenden Filamente liegen. Nach dieser Druckschrift sind Schmelzbinder, bestehend aus Polyestern, vorzugsweise Polybutylenterephthalat oder modifiziertem Polyethylenterephthalat, besonders gut geeignet. In dieser Druckschrift wird ferner mitgeteilt, daß Trägerbahnen aus Polypropylen das eine Erweichungspunkt von ca. 156°C hat, für die Bituminierung weniger geeignet sind. Die aus dieser Druckschrift bekannte Trägerbahn hat eine Weiterreißfestigkeit von etwa 20 bis 80 N.

Aus der EP-A-453 968 ist eine Schalungsbahn bekannt, bestehend aus einem mit einem Beschichtungsmittel wasserdicht ausgerüsteten Spinnvlies aus organischen faserbildenden Materialien, die zumindest auf einer Oberfläche eine Struktur in Form eines Webmusters zur Erhöhung der Rutschfestigkeit aufweist, welches dem Spinnvlies bei dessen Herstellung aufgeprägt wurde.

Aus der DE-OS-2,240,860 ist eine bituminierte Bahn aus Bitumen und einem Spinnvlies, das aus Struktur- und Bindefasern besteht bekannt.

Aus der DE-OS-3,015,416 sind Spinnvliesstoffe, die neben dem Hauptanteil der Filamente Sonderfilamente oder Sondergarn enthalten, die sich in ihren Eigenschaften von denen der Hauptmenge der Filamente unterscheiden, bekannt. Hinweise, daß diese Spinnvliesstoffe zur Herstellung von Dachunterspannbahnen geeignet sind, sind nicht entnehmbar.

Aus der EP-A-0,455,990 sind schmelzbinderverfestigte Spinnvliese bekannt, bei denen der Schmelzpunkt der bindenden Filamente weniger als 30°C unter dem der tragenden Filamente liegt.

Aus der GB-A-2,198,756 sind schmelzbinderverfestigte Teppichrücken bekannt, die aus Polyethylenterephthalat-Trägerfasern und Polypropylen-Bindefasern bestehen.

Die bekannten bituminierten Dachunterspannbahnen haben bei durchweg guten mechanischen Festigkeitseigenschaften noch immer eine nicht völlig befriedigende Wasserdampfdurchlässigkeit. Die vorliegende Erfindung betrifft nun eine bituminierte Dachunterspannbahn die gegenüber bekannten Dachunterspannbahnen eine wesentlich verbesserte Dampfdurchlässigkeit aufweist.

Die erfindungsgemäße bituminierte Dachunterspannbahn besteht aus einem in einer Bitumenmatrix eingebetteten Spinnvlies aus Polyester-, insbesondere Polyethylenterephthalat-Filamenten mit einem Einzeltiter von 1-8 dtex, dadurch gekennzeichnet, daß der Gewichtsanteil des Bitumens am Flächengewicht der Dachunterspannbahn 40 bis 90 %, der des Spinnvlieses 10 bis 60 % beträgt, daß das Spinnvlies durch einen Schmelzbinder, dessen Schmelzpunkt 150-180°C beträgt und der in einem Gewichtsanteil von 5 bis 20 % des Gesamtgewichts im Spinnvlies enthalten ist, verfestigt ist und daß das Spinnvlies ein Prägemuster aus statistisch verteilten oder rapportmäßig angeordneten kleinflächigen Einprägungen, vorzugsweise eine Leinwandprägung, aufweist, bei der die Preßfläche, d.h. die Gesamtfläche aller dünnen, verdichteten Stellen des Spinnvlieses 30-60 %, vorzugsweise 40-45% der Gesamtfläche ausmacht und der Dickenunterschied zwischen verdichteten und nicht verdichteten Stellen des Vlieses mindestens 25%, vorzugsweise 30-50% beträgt und daß das Spinnvlies eine Reißkraft von 10 bis 25 daN, gemessen an einem 5cm breiten Streifen, hat.

Abgesehen von der Bedingung, daß die Verarbeitungstemperatur des Bitumens höher liegt als die Schmelztemperatur des für die Verfestigung des Spinnvlieses eingesetzten Schmelzbinders, kann die Bitumenmatrix der erfindungsgemäßen Dachunterspannbahn aus allen bekannten, für Tränkzwecke geeigneten Bitumenarten, insbesondere auch aus Polymerbitumen bestehen.

Der zur Verfestigung des Spinnvlieses eingesetzte Schmelzbinder hat zweckmäßigerweise eine Schmelztemperatur von 150 bis 180°C. Mit einem derartigen Schmelzbinder läßt sich unter den üblichen Bituminierungsbedingungen und unter Verwendung üblicher Bitumenmassen die o.g. Bedingung realisieren, daß die Imprägnierung mit Bitumen bei einer Temperatur erfolgen soll die oberhalb der Schmelztemperatur des zur Verfestigung des Spinnvlieses eingesetzten Schmelzbinders liegt.

Besonders bevorzugt als Schmelzbinder für das erfindungsgemäß einzusetzende Spinnvlies ist ein Polypropylenschmelzbinder, der mit besonderem Vorteil in Form von Bindefasern in das Spinnvlies inkorporiert wird. Zweckmäßigerweise liegt der Schmelzindex des als Schmelzbinder eingesetzten Polypropylens bei 150 bis 180°C, vorzugsweise bei 155 bis 175°C. Die erfindungsgemäße bituminierte Dachunterspannbahn enthält ein wie oben beschrieben verfestigtes Spinnvlies, das ein Prägemuster aus statistisch verteilen oder rapportmäßig angeordneten, kleinflächigen Einprägungen, vorzugsweise eine Leinwandprägung, aufweist, bei der die Preßfläche, das heißt die Gesamtfläche aller dünnen, verdichteten Stellen des Spinnvlieses 30 bis 60 %, vorzugsweise 40 bis 45 % der Gesamtfläche des Spinnvlieses ausmachen, und der Dickenunterschied zwischen verdichteten und nichtverdichteten Stellen des Vlieses mindestens 25 %, vorzugsweise 30 bis 50 % beträgt.

Das in der erfindungsgemäßen bituminierten Dachunterspannbahn enthaltene Spinnvlies hat zweckmäßigerweise ein Flächengewicht von 50 bis 250 g/m², vorzugsweise von 80 bis 120 g/m², eine Dicke von etwa 0,2 bis 0,6, vorzugsweise von 0,25 bis 0,4 mm und eine Dehnbarkeit von 20 bis 40 %. Die Reißkraft für das in den erfindungsgemäßen bituminierten Dachunterspannbahnen implementierte Spinnvlies, gemessen an einem 5 cm breiten Streifen, liegt bei 10 bis 25 daN.

Ein weiterer Gegenstand der vorliegenden Erfindung ist die in der bevorzugten Ausführungsform der erfindungsgemäßen bituminierten Dachunterspannbahn enthaltene Trägerbahn, die aus einem Spinnvlies aus Polyester-, insbesondere Polyethylenterephthalat- Filamenten mit einem Einzeltiter von 1-8 dtex besteht, dadurch gekennzeichnet, daß sie ein Prägemuster aus statistisch verteilten oder rapportmäßig angeordneten kleinflächigen Einprägungen, vorzugsweise eine Leinwandprägung, aufweist bei der die Preßfläche, d.h. die Gesamtfläche aller dünnen, verdichteten Stellen des Spinnvlieses 30-60%, vorzugsweise 40-45% der Gesamtfläche ausmacht und der Dickenunterschied zwischen verdichteten und nicht verdichteten Stellen des Vlieses mindestens 25 %, vorzugsweise 30-50 % beträgt und daß sie durch einen Schmelzbinder, dessen Schmelzpunkt zwischen 150-180°C liegt, und der in einem Gewichtsanteil von 5 bis 20 % des Gesamtgewichts im Spinnvlies enthalten ist, verfestigt ist und daß das Spinnvlies eine Reißkraft von 10 bis 25 daN, gemessen an einem 5cm breiten Streifen, hat.

Es wird angenommen, daß auch das Prägemuster der erfindungsgemäßen Trägerbahn einen Beitrag zu der erhöhten Wasserdampfdurchlässigkeit der erfindungsgemäßen bituminierten Dachunterspannbahn liefert. Dieses Prägemuster, das beim Durchlaufen des Spinnvlieses durch einen beheizten Kalander auf beide Oberflächen des Spinnvlieses, vorzugsweise aber nur auf eine Oberfläche des Spinnvlieses aufgebracht wird, weist eine Vielzahl kleiner Einprägungen auf, die eine Größe von 0,2 bis 40 mm² haben und durch dazwischen liegende, etwa gleich große, nicht geprägte Flächenelemente des Vlieses voneinander getrennt sind. Ausschlaggebend für die verbesserte Wasserdampfdurchlässigkeit der erfindungsgemäßen bituminierten Dachunterspannbahn ist der Einsatz eines Schmelzbinders für die Verfestigung der Trägerbahn, dessen Schmelzpunkt unterhalb der Temperatur liegt bei der die Bituminierung der Trägerbahn erfolgt. Zweckmäßigerweise wird die Bituminierungstemperatur und die Schmelztemperatur des Schmelzbinders so aufeinander abgestimmt, daß der Schmelzpunkt des Schmelzbinders mindestens 1°C, vorzugsweise 10 bis 30°C unter der Verarbeitungstemperatur des bei der Herstellung der bituminierten Dachunterspannbahn eingesetzten Bitumens liegt.

Ein für die Verfestigung der erfindungsgemäßen Trägerbahn besonders bevorzugter Schmelzbinder besteht aus Polypropylen. Besonders vorteilhaft ist es, diesen Schmelzbinder in Form von Bindefasern in das Spinnvlies der Trägerbahn einzubringen.

Die erfindungsgemäße Trägerbahn hat zweckmäßigerweise ein Flächengewicht von 50 bis 250 g/m², vorzugsweise von 80 bis 120 g/m² und eine Dicke von 0,2 bis 0,6, vorzugsweise 0,25 bis 0,4 mm. Ihre Reißkraft gemessen an einem 5 cm breiten Streifen liegt bei 10 bis 25 daN und sie weist eine Dehnbarkeit von 20 bis 40 % auf.

Ein weiterer Gegenstand der vorliegenden Erfindung ist die Verwendung der erfindungsgemäßen Trägerbahn bestehend aus einem Spinnvlies aus Polyester-, insbesondere Polyethylenterephthalat-Filamenten mit einem Einzeltiter von 1-8 dtex, das durch einen Schmelzbinder, dessen Schmelzpunkt 150 und 180°C beträgt und der in einem Gewichtsanteil von 5 bis 20 % des Gesamtgewichts im Spinnvlies enthalten ist, verfestigt ist, und ein Prägemuster aus statistisch verteilten oder rapportmäßig angeordneten kleinflächigen Einprägungen, vorzugsweise eine Leinwandprägung, aufweist, bei der die Preßfläche, d.h. die Gesamtfläche aller dünnen, verdichteten Stellen des Spinnvlieses 30-60 %, vorzugsweise 40-45 % der Gesamtfläche ausmacht und der Dickenunterschied zwischen verdichteten und nicht verdichteten Stellen des Vlieses mindestens 25 %, vorzugsweise 30-50 % beträgt, und daß das Spinnvlies eine Reißkraft von 10 bis 25 daN, gemessen an einem 5cm breiten Streifen, hat zur Herstellung von bitumierten Dachunterspannbahnen unter Einsatz eines Bitumens, dessen Verarbeitungstemperatur über dem Schmelzpunkt des Schmelzbinders liegt.

Die Herstellung der erfindungsgemäßen bituminierten Dachunterspannbahn erfolgt durch Ablage von nebeneinander ausgesponnenen, endlosen tragenden Polyester-Filamenten und Binderfilamenten mit einem Einzeltiter von 1 bis 8 dtex zu einem Wirrvlies und Imprägnieren desselben mit Bitumen in an sich bekannter Weise, dadurch gekennzeichnet, daß, bezogen auf die Gesamtablage, 5 bis 20 Gew.-% Binderfilamente mit einem Schmelzpunkt zwischen 150°C und 180°C abgelegt werden, daß die Verfestigung des Vlieses durch Kalandrieren bei 180-250°C mit einem Prägemuster aus statistisch verteilten oder rapportmäßig angeordneten kleinflächigen Einprägungen, vorzugsweise mit einer Leinwandprägung, versehen wird, bei der die Preßfläche, d.h. die Gesamtfläche aller eingeprägten, verdichteten Stellen des Spinnvlieses 30-60 %, vorzugsweise 40-45 % der Gesamtfläche ausmacht und der Dickenunterschied zwischen verdichteten und nicht verdichteten Stellen des Vlieses mindestens 25 %, vorzugsweise 30-50% beträgt und daß das so erhaltene Spinnvlies bei einer Temperatur, die oberhalb der Schmelztemperatur der Binderfilamente liegt, mit soviel Bitumen, daß dessen Gewichtsanteil an der fertigen Dachunterspannbahn 40 bis 90 Gew.-% beträgt, vorzugsweise mit 200 bis 1000 g/m² Bitumen imprägniert wird.

Vorzugsweise werden die Schmelztemperatur des Binders und die Bituminierungstemperatur so aufeinander abgestimmt, daß der Schmelzpunkt des Schmelzbinders mindestens 1°C, vorzugsweise 10 bis 30°C unter der Temperatur des Bitumenbades liegt. In einer besonders bevorzugten Ausführungsform zur Herstellung der erfindungsgemäßen bituminierten Dachunterspannbahn wird das Spinnvlies vor der Imprägnierung mit Bitumen durch Kalandrieren bei 180 bis 250°C beidseitig, vorzugsweise aber einseitig mit einem Prägemuster aus statistisch verteilten oder rapportmäßig angeordneten, kleinflächigen Einprägungen, vorzugsweise mit einer Leinwandprägung, versehen, bei der die Preßfläche, das heißt die Gesamtfläche aller eingeprägten, verdichteten Stellen des Spinnvlieses 30 bis 60 %, vorzugsweise 40 bis 45 % der Gesamtfläche ausmachen und der Dickenunterschied zwischen verdichteten und nichtverdichteten Stellen des Vlieses mindestens 25 %, vorzugsweise 30 bis 50 % beträgt.

Entsprechend den obigen Angaben zur Herstellung der erfindungsgemäßen bituminierten Dachunterspannbahn wird die bei der Herstellung einer bevorzugten Ausführungsform der erfindungsgemäßen bituminierten Dachunterspannbahn eingesetzten Trägerbahn dadurch hergestellt, daß nebeneinander ausgesponnene endlos tragende Polyester-Filamente und Binderfilamente mit einem Einzeltiter von 1 bis 8 dtex in an sich bekannter Weise zu einem Wirrvlies abgelegt werden, dadurch gekennzeichnet, daß, bezogen auf die Gesamtablage, 5 bis 20 Gew.-% Binderfilamente abgelegt werden, deren Schmelzpunkt zwischen 150 und 180°C liegt, daß die Verfestigung des Vlieses durch eine Wärmebehandlung bei einer Temperatur zwischen den Schmelzpunkten von tragenden Filamenten und Binderfilamenten erfolgt und daß es durch Kalandrieren bei 180-250°C mit einem Prägemuster aus statistisch verteilten oder rapportmäßig angeordneten kleinflächigen Einprägungen, vorzugsweise einer Leinwandprägung, versehen wird, bei der die Preßfläche, d.h. die Gesamtfläche aller eingeprägten, verdichteten Stellen des Spinnvlieses 30-60 %, vorzugsweise 40-45 % der Gesamtfläche ausmacht und der Dickenunterschied zwischen verdichteten und nicht verdichteten Stellen des Vlieses mindestens 25 % vorzugsweise 30-50 % beträgt.

Als Polyester, aus dem die in der bituminierten Dachunterspannbahn enthaltene Trägerbahn besteht eignen sich solche, die als Hauptkomponenten Terephthalsäure und Ethylenglykol aufweisen. Neben den genannten Grundbausteinen können diese Polyester weitere, ihre Eigenschaften modifizierenden Dicarbonsäure- oder Diolbausteine aufweisen, wie zum Beispiel Reste der Isophthalsäure, aliphatischer Dicarbonsäure mit in der Regel 6 bis 10 Kohlenstoffatomen, der Sulfoisophthalsäure, Reste von längerkettigen Diolen mit in der Regel 3 bis 8 Kohlenstoffatomen, Ätherdiolen, zum Beispiel Diglykol oder Triglykolreste oder auch geringe Anteile von Polyglykolresten. Diese modifizierenden Komponenten sind in der Regel zu nicht mehr als 15 mol%, vorzugsweise zu nicht mehr als 5 mol% in die Polyester einkondensiert. Bevorzugt zur Herstellung der erfindungsgemäßen Trägerbahn und der erfindungsgemäßen bituminierten Dachunterspannbahn werden Spinnvliese aus Fasern, die aus Polyethylenterephthalat mit einem Gehalt von unter 5 mol% modifizierenden Komponenten, insbesondere aber aus reinem unmodifiziertem Polyethylenterephthalat bestehen. Die folgenden Ausführungsbeispiele veranschaulichen die Herstellung einer erfindungsgemäßen Trägerbahn und ihre Verwendung zur Herstellung einer erfindungsgemäßen bituminierten Dachunterspannbahn.

### Beispiel 1

Aus dem Spinnbalken einer Versuchsspinnanlage die mit Spinndüsen für das Ausspinnen von Polyethylenterephthalat und Spinndüsen für das Ausspinnen von Polypropylen bestückt ist, werden 44 g pro Minute Polyethylenterephthalat und 13 g pro Minute Polypropylen ausgesponnen. Der Fadenvorhang wird in einer Injektordüse vorstreckt und über eine rotierende Prallplatte mit nachgeschalteter Leitfläche wirr auf einem Transportband abgelegt, so daß sich ein Vliesgewicht von etwa 98 bis 103 g/m² ergibt. Entsprechend dem Verhältnis der pro Minute ausgesponnenen Mengen von Polyethylenterephthalat und Polypropylen enthält das Vlies in statistischer Verteilung 9 Gew.-% Polypropylen-Filamente. Das auf dem Ablageband entstandene Vlies wird durch einen auf eine Temperatur von 210°C eingestellten Prägekalander geleitet, der dem Vlies einseitig ein Leinenmuster aufprägt. Der Kalanderliniendruck betrug 50 daN pro cm. Die Durchlaufgeschwindigkeit des Vlieses durch den Kalander 14 m/min.
Die so erhaltene Trägerbahn hatte die aus Tabelle 1, Versuch Nr. 1a ersichtliche Eigenschaften. Wird der Liniendruck des Kalanders von 50 daN/cm auf 60 daN/cm erhöht, so ergeben sich die aus Tabelle 1, Versuch 1b, ersichtlichen Vlieseigenschaften.
In Versuchen 1c bis 1h wurden Kalandertemperatur und Liniendruck des Kalanders variiert. Die dabei erhaltenen Ergebnisse ergeben sich ebenfalls aus der Tabelle 1.

### Beispiel 2

Aus dem Spinnbalken einer Versuchsspinnanlage die mit Spinndüsen für das Ausspinnen von Polyethylenterephthalat und Spinndüsen für das Ausspinnen von Polypropylen bestückt ist, werden 44 g pro Minute Polyethylenterephthalat und 17 g pro Minute Polypropylen ausgesponnen. Der Fadenvorhang wird in einer Injektordüse vorstreckt und über eine rotierende Prallplatte mit nachgeschalteter Leitfläche wirr auf einem Transportband abgelegt, so daß sich ein Vliesgewicht von etwa 98 bis 103 g/m² ergibt. Entsprechend dem Verhältnis der pro Minute ausgesponnenen Mengen von Polyethylenterephthalat und Polypropylen enthält das Vlies in statistischer Verteilung 11 Gew.-% Polypropylen-Filamente. Das auf dem Ablageband entstandene Vlies wird auf eine Temperatur von 210°C eingestellten Prägekalander geleitet, der dem Vlies einseitig ein Leinenmuster aufprägt. Der Kalanderliniendruck betrug 50 daN pro cm. Die Durchlaufgeschwindigkeit des Vlieses durch den Kalander 14 m/min. Die so erhaltene Trägerbahn hatte die aus Tabelle 2, Versuch Nr. 2a ersichtliche Eigenschaften. Wird der Liniendruck des Kalanders von 50 daN/cm auf 60 daN/cm erhöht, so ergeben sich die aus Tabelle 2, Versuch 2b, ersichtlichen Vlieseigenschaften.
In Versuchen 2c bis 2h wurden Kalandertemperatur und Liniendruck des Kalanders variiert. Die dabei erhaltenen Ergebnisse ergeben sich ebenfalls aus der Tabelle 2.

### Beispiel 3

Die in Beispiel 1 hergestellte, polypropylengebundene und mit Leinwandprägung versehene Trägerbahn wurde in einer üblichen Imprägnieranlage bei 170°C mit einem Auftrag von 200 g/m² eines polymermodifizierten Bitumens auf Basis SBS (Styrol/Butadien/Styrolcopolymer) versehen und die erhaltene Bitumenbahn über Kühlwalzen auf etwa Raumtemperatur gekühlt. Entsprechend dem Bitumauftrag betrug das Flächengewicht der fertigen Bahn ca. 300 g/m².

Zum Vergleich wurde einer herkömmliche Trägerbahn bestehend aus einem mit 9 Gew.-% Polybutylenterephthalat-Filamenten schmelzgebundenden Polyethylenterephthalat-Vlies mit einem Flächengewicht von 100 g/m² desgleichen polymermodifizuierten Bitumens imprägniert.

Die erfindungsgemäße bituminierte Dachunterspannbahn hatte einen Wasserdampfdurchgangswert, gemessen nach DIN 52 615, von 8,2 g/m² und Tag, während die Dachunterspannbahn aus dem herkömmlichen Polybutylenterephthalat gebundenen Spinnvlies nur eine Wasserdampfdurchlässigkeit, gemessen nach DIN 52 615, von 0,7 g/m² und Tag ergab.

## Patentansprüche

1. Bitumierte Dachunterspannbahn aus einem in eine Bitumenmatrix eingebetteten Spinnvlies aus Polyester-, insbesondere Polyethylenterephthalat-Filamenten mit einem Einzeltiter von 1-8 dtex, dadurch gekennzeichnet, daß der Gewichtsanteil des Bitumens am Flächengewicht der Dachunterspannbahn 40 bis 90 %, der des Spinnvlieses 10 bis 60 % beträgt, daß das Spinnvlies durch einen Schmelzbinder, dessen Schmelzpunkt 150-180°C beträgt und der in einem Gewichtsanteil von 5 bis 20 % des Gesamtgewichts im Spinnvlies enthalten ist, verfestigt ist und daß das Spinnvlies ein Prägemuster aus statistisch verteilten oder rapportmäßig angeordneten kleinflächigen Einprägungen, vorzugsweise eine Leinwandprägung, aufweist, bei der die Preßfläche, d.h. die Gesamtfläche aller dünnen, verdichteten Stellen des Spinnvlieses 30-60 %, vorzugsweise 40-45% der Gesamtfläche ausmacht und der Dickenunterschied zwischen verdichteten und nicht verdichteten Stellen des Vlieses mindestens 25%, vorzugsweise 30-50% beträgt und daß das Spinnvlies eine Reißkraft von 10 bis 25 daN, gemessen an einem 5cm breiten Streifen, hat.

2. Bituminierte Dachunterspannbahn gemäß Anspruch 1, dadurch gekennzeichnet, daß der Schmelzbinder Polypropylen ist.

3. Bituminierte Dachunterspannbahn gemäß mindestens einem der Ansprüche 1 bis 2, dadurch gekennzeichnet, daß der Schmelzbinder in Form von Bindefasern eingesetzt wurde.

4. Bituminierte Dachunterspannbahn gemäß mindestens einem der Ansprüche 1 bis 3, dadurch gekennzeichnet, daß das Spinnvlies ein Flächengewicht von 50-250 g/m², vorzugsweise von 80-120 g/m², hat.

5. Bituminierte Dachunterspannbahn gemäß mindestens einem der Ansprüche 1 bis 4, dadurch gekennzeichnet, daß das Spinnvlies eine Dicke von 0,2 bis 0,6, vorzugsweise 0,25-0,4 mm, hat.

6. Bituminierte Dachunterspannbahn gemäß mindestens einem der Ansprüche 1 bis 5, dadurch gekennzeichnet, daß das Spinnvlies eine Dehnbarkeit von 20-40% aufweist.

7. Trägerbahn für bitumierte Dachunterspannbahnen, die aus einem Spinnvlies aus Polyester-, insbesondere Polyethylenterephthalat-Filamenten mit einem Einzeltiter von 1-8 dtex besteht, dadurch gekennzeichnet, daß sie ein Prägemuster aus statistisch verteilten oder rapportmäßig angeordneten kleinflächigen Einprägungen, vorzugsweise eine Leinwandprägung, aufweist bei der die Preßfläche, d.h. die Gesamtfläche aller dünnen, verdichteten Stellen des Spinnvlieses 30-60%, vorzugsweise 40-45% der Gesamtfläche ausmacht und der Dickenunterschied zwischen verdichteten und nicht verdichteten Stellen des Vlieses mindestens 25 %, vorzugsweise 30-50 % beträgt und daß sie durch einen Schmelzbinder dessen Schmelzpunkt zwischen 150-180°C liegt, und der in einem Gewichtsanteil von 5 bis 20 % des Gesamtgewichts im Spinnvlies enthalten ist, verfestigt ist und daß das Spinnvlies eine Reißkraft von 10 bis 25 daN, gemessen an einem 5cm breiten Streifen, hat.

8. Trägerbahn gemäß Anspruch 7, dadurch gekennzeichnet, daß der schmelzbinder Polypropylen ist.

9. Trägerbahn gemäß mindestens einem der Ansprüche 7 und 8, dadurch gekennzeichnet, daß der Schmelzbinder in Form von Bindefasern eingesetzt wurde.

10. Trägerbahn gemäß mindestens einem der Ansprüche 7 bis 9, dadurch gekennzeichnet, daß sie ein Flächengewicht von 50-250 g/m², vorzugsweise von 80-120 g/m², hat.

11. Trägerbahn gemäß mindestens einem der Ansprüche 7 bis 10, dadurch gekennzeichnet, daß sie eine Dicke von 0,2 bis 0,6, vorzugsweise 0,25-0,4 mm, hat.

12. Trägerbahn gemäß mindestens einem der Ansprüche 7 bis 11, dadurch gekennzeichnet, daß sie eine Dehnbarkeit von 20-40 % aufweist.

13. Verwendung einer Trägerbahn bestehend aus einem Spinnvlies aus Polyester-, insbesondere Polyethylenterephthalat-Filamenten mit einem Einzeltiter von 1-8 dtex, das durch einen Schmelzbinder, dessen Schmelzpunkt 150° 180°C beträgt und der in einem Gewichtsanteil von 5 bis 20 % des Gesamtgewichts im Spinnvlies enthalten ist, verfestigt ist, und ein Prägemuster aus statistisch verteilten oder rapportmäßig angeordneten kleinflächigen Einprägungen, vorzugsweise eine Leinwandprägung, aufweist, bei der die Preßfläche, d.h. die Gesamtfläche aller dünnen, verdichteten Stellen des Spinnvlieses 30-60 %, vorzugsweise 40-45 % der Gesamtfläche ausmacht und der Dickenunterschied zwischen verdichteten und nicht verdichteten Stellen des Vlieses mindestens 25 %, vorzugsweise 30-50 % beträgt, und daß das Spinnvlies eine Reißkraft von 10 bis 25 daN, gemessen an einem 5cm breiten Streifen, hat zur Herstellung von bitumierten Dachunterspannbahnen unter Einsatz eines Bitumens, dessen Verarbeitungstemperatur über dem Schmelzpunkt des Schmelzbinders liegt.

14. Verfahren zur Herstellung der Trägerbahn des Anspruchs 7 durch Ablage von nebeneinander ausgesponnenen, endlosen tragenden Polyester-Filamenten und Binderfilamenten mit einem Einzeltiter von 1-8 dtex zu einem Wirrvlies in an sich bekannter Weise, dadurch gekennzeichnet, daß, bezogen auf die Gesamtablage, 5 bis 20 Gew.-% Binderfilamente abgelegt werden, deren Schmelzpunkt zwischen 150 und 180°C liegt, daß die Verfestigung des Vlieses durch eine Wärmebehandlung bei einer Temperatur zwischen den Schmelzpunkten von tragenden Filamenten und Binderfilamenten erfolgt und daß es durch Kalandrieren bei 180-250°C mit einem Prägemuster aus statistisch verteilten oder rapportmäßig angeordneten kleinflächigen Einprägungen, vorzugsweise einer Leinwandprägung, versehen wird, bei der die Preßfläche, d.h. die Gesamtfläche aller eingeprägten, verdichteten Stellen des Spinnvlieses 30-60 %, vorzugsweise 40-45 % der Gesamtfläche ausmacht und der Dickenunterschied zwischen verdichteten und nicht verdichteten Stellen des Vlieses mindestens 25 % vorzugsweise 30-50 % beträgt.

15. Verfahren zur Herstellung einer bituminierten Dachunterspannbahn des Anspruchs 1 durch Ablage von nebeneinander ausgesponnenen, endlosen tragenden Polyester-Filamenten und Binderfilamenten mit einem Einzeltiter von 1-8 dtex zu einem Wirrvlies, nachfolgendes Kalandrieren unter Aufbringen eines Prägemusters und imprägnieren desselben mit Bitumen in an sich bekannter Weise, dadurch gekennzeichnet, daß, bezogen auf die Gesamtablage, 5 bis 20 Gew.-% Binderfilamente mit einem Schmelzpunkt zwischen 150°C und 180°C abgelegt werden, daß die Verfestigung des Vlieses durch Kalandrieren bei 180-250°C mit einem Prägemuster aus statistisch verteilten oder rapportmäßig angeordneten kleinflächigen Einprägungen, vorzugsweise mit einer Leinwandprägung, versehen wird, bei der die Preßfläche, d.h. die Gesamtfläche aller eingeprägten, verdichteten Stellen des Spinnvlieses 30-60 %, vorzugsweise 40-45 % der Gesamtfläche ausmacht und der Dickenunterschied zwischen verdichteten und nicht verdichteten Stellen des Vlieses mindestens 25 %, vorzugsweise 30-50% beträgt und daß das so erhaltene Spinnvlies bei einer Temperatur, die oberhalb der Schmelztemperatur der Binderfilamente liegt, mit soviel Bitumen, daß dessen Gewichtsanteil an der fertigen Dachunterspannbahn 40 bis 90 Gew.-% beträgt, vorzugsweise mit 200 bis 1000 g/m² Bitumen imprägniert.

16. Verfahren gemäß Anspruch 15, dadurch gekennzeichnet, daß die Temperatur des Bitumenbades, in dem die Imprägnierung des Träger-Spinnvlieses erfolgt, 1 bis 30°C über dem Schmelzpunkt der Binderfilamente von 150-180°C liegt.

17. Verfahren gemäß mindestens einem der Ansprüche 14 bis 16, dadurch gekennzeichnet, daß die Filamentablage unter Einsatz einer rotierenden Prallplatte und einer nachgeschalteten Leitfläche erfolgt.

## Claims

1. A bituminous roofing underfelt comprising a spunbonded of polyester, in particular polyethylene terephthalate, filaments having a filament linear density of 1-8 dtex embedded in a bitumen matrix, characterized in that the weight proportion of the bitumen accounts for from 40 to 90% and that of the spunbonded for from 10 to 60% of the basis weight of the roofing underfelt, in that the spunbonded is consolidated by a meltable binder whose melting point is 150-180°C and which is present in the spunbonded in a weight proportion of from 5 to 20% of the total weight, and in that the spunbonded bears an embossed pattern made up of randomly distributed or regularly repeating small embossments, preferably a plain-weave embossment, in which the pressed area, i.e. the total area of all thin, densified regions of the spunbonded, accounts for 30-60%, preferably 40-45%, of the total area and the thickness difference between densified and nondensified regions of the spunbonded is at least 25%, preferably 30-50% and in that the spunbonded has a breaking strength, measured on a 5 cm wide strip, of 10-25 daN.

2. The bituminous roofing underfelt of claim 1, characterized in that the meltable binder is polypropylene.

3. The bituminous roofing underfelt of at least one of claims 1 to 2, characterized in that the meltable binder was used in the form of binder fibers.

4. The bituminous roofing underfelt of at least one of claims 1 to 3, characterized in that the spunbonded has a basis weight of 50-250 g/m², preferably 80-120 g/m².

5. The bituminous roofing underfelt of at least one of claims 1 to 4, characterized in that the spunbonded has a thickness of from 0.2 to 0.6, preferably 0.25-0.4, mm.

6. The bituminous roofing underfelt of at least one of claims 1 to 5, characterized in that the spunbonded has an extensibility of 20-40%.

7. A base felt for bituminous roofing underfelts which comprises a spunbonded of polyester, in particular polyethylene terephthalate, filaments having a filament linear density of 1-8 dtex, characterized in that it bears an embossed pattern made up of randomly distributed or regularly repeating small embossments, preferably a plain-weave embossment, in which the pressed area, i.e. the total area of all thin, densified regions of the spunbonded, accounts for 30-60%, preferably 40-45%, of the total area and the thickness difference between densified and nondensified regions of the spunbonded is at least 25%, preferably 30-50%, and in that it is consolidated by a meltable binder whose melting point is between 150-180°C and which is present in the spunbonded in a weight proportion of from 5 to 20% of the total weight and in that the spunbonded has a breaking strength, measured on a 5 cm wide strip, of 10-25 daN.

8. The base felt of claim 7, characterized in that the meltable binder is polypropylene.

9. The base felt of at least one of claims 7 and 8, characterized in that the meltable binder was used in the form of binder fibers.

10. The base felt of at least one of claims 7 to 9, characterized in that it has a basis weight of 50-250 g/m², preferably 80-120 g/m².

11. The base felt of at least one of claims 7 to 10, characterized in that it has a thickness of from 0.2 to 0.6, preferably 0.25-0.4, mm.

12. The base felt of at least one of claims 7 to 11, characterized in that it has an extensibility of 20-40%.

13. The use of a base felt comprising a spunbonded of polyester, in particular polyethylene terephthalate, filaments having a filament linear density of 1-8 dtex consolidated by a meltable binder whose melting point is 150-180°C and which is present in the spunbonded in a weight proportion of from 5 to 20% of the total weight, and which bears an embossed pattern made up of randomly distributed or regularly repeating small embossments, preferably a plain-weave embossment, in which the pressed area, i.e. the total area of all thin, densified regions of the spunbonded, accounts for 30-60%, preferably 40-45%, of the total area and the thickness difference between densified and nondensified regions of the spunbonded is at least 25%, preferably 30-50% and in that the spunbonded has a breaking strength, measured on a 5 cm wide strip, of 10-25 daN, for manufacturing bituminous roofing underfelts using a bitumen whose processing temperature is above the melting point of the meltable binder.

14. A process for manufacturing the base felt of claim 7 by laying down continuous load-bearing polyester filaments and binder filaments having a filament linear density of 1-8 dtex, which were spun side by side, to form a random web in a conventional manner, characterized in that, based on the total laydown, from 5 to 20% by weight of binder filaments whose melting point is between 150 and 180°C are laid down, in that the web is consolidated by heat treatment at a temperature between the melting points of the load-bearing filaments and binder filaments, and provided by calendering at 180-250°C with an embossed pattern made up of randomly distributed or regularly repeating small embossments, preferably a plain-weave embossment, in which the pressed area, i.e. the total area of all embossed, densified regions of the spunbonded, accounts for 30-60%, preferably 40-45%, of the total area and the thickness difference between densified and nondensified regions of the spunbonded is at least 25%, preferably 30-50%.

15. A process for manufacturing a bituminous roofing underfelt of claim 1 by laying down continuous load-bearing polyester filaments and binder filaments having a filament linear density of 1-8 dtex, which were spun side by side, to form a random web, subsequently calendering while applying an embossed pattern and impregnating same with bitumen in a conventional manner, characterized in that, based on the total laydown, from 5 to 20% by weight of binder filaments having a melting point between 150°C and 180°C are laid down, the consolidation of the web is provided by calendering at 180-250°C with an embossed pattern made up of randomly distributed or regularly repeating small embossments, preferably a plain-weave embossment, in which the pressed area, i.e. the total area of all embossed, densified regions of the spunbonded, accounts for 30-60%, preferably 40-45%, of the total area and the thickness difference between densified and nondensified regions of the spunbonded is at least 25%, preferably 30-50% and in that the resulting spunbonded is impregnated at a temperature which is above the melting point of the binder filaments with sufficient bitumen for the weight proportion thereof in the ready-manufactured roofing underfelt to be from 40 to 90% by weight, preferably with from 200 to 1000 g/m² of bitumen.

16. The process of claim 15, characterized in that the temperature of the bitumen bath in which the impregnation of the carrier spunbonded takes place is from 1 to 30°C above the 150-180°C melting point of the binder filaments.

17. The process of at least one of claims 14 to 16, characterized in that the filament laydown takes place using a rotating impact plate and a downstream guide surface.

## Revendications

1. Membrane de sous-toiture bitumée constituée d'un voile non tissé encastré dans une matrice de bitume en filaments de polyester, plus particulièrement en poly(téréphtalate d'éthylène), ayant un titre unitaire de 1 à 8 dtex, caractérisée en ce que le taux pondéral en bitume par rapport au poids surfacique de la membrane de sous-toiture est de 40 à 90 %, celui du non-tissé de 10 à 60 %, en ce que le non-tissé est consolidé à l'aide d'un liant fondu dont le point de fusion est de 150 à 180 °C et qui est contenu dans le non-tissé dans un taux pondéral de 5 à 20 % du poids total, et en ce que le non-tissé est pourvu d'un dessin gaufré constitué d'empreintes de petite surface disposées dans une distribution statistique ou dans un rapport de dessin, de préférence une empreinte de type toile de lin où la surface de compression, c'est-à-dire la totalité de la surface de tous les endroits minces, compactés du non-tissé, représente de 30 à 60 %, de préférence de 40 à 45 % de la totalité de la surface et en ce que la différence dans l'épaisseur des points compactés et non compactés du non-tissé représente au moins 25 %, de préférence 30 à 50 %, et en ce que le non-tissé a une résistance à la déchirure de 10 à 25 daN, mesurée une bande d'une largeur de 5 cm.

2. Membrane de sous-toiture bitumée selon la revendication 1, caractérisée en ce que le liant fondu est le polypropylène.

3. Membrane de sous-toiture bitumée selon au moins l'une des revendications 1 et 2, caractérisée en ce que le liant fondu est utilisé sous forme de fibres de liage.

4. Membrane de sous-toiture bitumée selon au moins l'une des revendications 1 à 3, caractérisée en ce que le voile non tissé a un poids surfacique de 50 à 250 g/m², de préférence de 80 à 120 g/m².

5. Membrane de sous-toiture bitumée selon au moins l'une des revendications 1 à 4, caractérisée en ce que le voile non tissé a une épaisseur de 0,2 à 0,6 mm, de préférence de 0,25 à 0,4 mm.

6. Membrane de sous-toiture bitumée selon au moins l'une des revendications 1 à 5, caractérisée en ce que le voile non tissé présente une extensibilité de 20 à 40 %

7. Voile de support pour membrane de sous-toiture bitumée constitué d'un voile non tissé en filaments de polyester, plus particulièrement en filaments de poly(téréphtalate d'éthylène) avec un titre unitaire de 1 à 8 dtex, caractérisé en ce qu'il présente un dessin gaufré constitué d'empreintes de petite surface disposées dans une distribution statistique ou dans un rapport de dessin, de préférence une empreinte de type toile de lin, où la surface de compression, c'est-à-dire la totalité de la surface de tous les endroits minces, compactés du voile non tissé, représente de 30 à 60 %, de préférence de 40 à 45 % de la totalité de la surface et en ce que la différence dans l'épaisseur des endroits compactés et non compqctés du voile représente au moins 25 %, de préférence 30 à 50 %, et en ce qu'elle est consolidée à l'aide d'un liant fondu dont le point de fusion est compris entre 150 et 180 °C et lequel liant fondu est contenu dans un taux pondéral de 5 à 20 % du poids total dans le voile non tissé, et en ce que le voile non tissé a une force de rupture de 10 à 25 daN, mesurée sur une bande d'une largeur de 5 cm.

8. Voile de support selon la revendication 7, caractérisé en ce que le liant fondu est le polypropylène.

9. Voile de support selon au moins l'une des revendications 7 à 8, caractérisé en ce que le liant fondu est utilisé sous forme de fils de liage.

10. Voile de support selon au moins l'une des revendications 7 à 9, caractérisé en ce qu'il a un poids surfacique de 50 à 250 g/m², de préférence de 80 à 120 g/m².

11. Voile de support selon au moins l'une des revendications 7 à 10, caractérisé en ce qu'il a une épaisseur de 0,2 à 0,6 mm, de préférence de 0,25 à 0,4 mm.

12. Voile de support selon au moins l'une des revendications 7 à 11, caractérisé en ce qu'il présente une extensibilité de 20 à 40 %.

13. Utilisation d'un voile de support constitué d'un voile non tissé en filaments de polyester, plus particulièrement en filaments de poly(téréphtalate d'éthylène) ayant un titre unitaire de 1 à 8 dtex, que l'on consolide à l'aide d'un liant fondu dont le point de fusion est de 150 à 180 °C et qui est contenu dans un taux pondéral de 5 à 20 % du poids total dans le voile non tissé, et qui présente un dessin gaufré constitué d'empreintes de petite surface disposées dans une distribution statistique ou dans un rapport de dessin, de préférence une empreinte de type toile de lin, où la surface de compression, c'est-à-dire la totalité de la surface de tous les endroits minces, compactés du voile non tissé, représente de 30 à 60 %, de préférence de 40 à 45 % de la totalité de la surface et en ce que la différence dans l'épaisseur des endroits compactés et non compactés du voile représente au moins 25 %, de préférence 30 à 50 %, et en ce que le voile non tissé a une force de rupture de 10 à 25 daN, mesurée sur une bande d'une largeur de 5 cm, que l'on utilise pour la préparation de membranes de sous-toiture bitumées en utilisant un bitume dont la température de mise en oeuvre est supérieure au point de fusion du liant fondu.

14. Procédé pour la préparation du voile de support de la revendication 7 par dépôt, les uns au côté des autres, de filaments de polyester porteurs et de filaments de liage continus filés, tendus, ayant un titre unitaire de 1 à 8 dtex de façon connue en soi pour obtenir un voile enchevêtré, caractérisé en ce que par rapport à la totalité du dépôt, on dépose de 5 à 20 % en poids de filaments de liage, dont le point de fusion est compris entre 150 et 180 °C, en ce que l'on effectue la consolidation du voile par un traitement thermique à une température comprise entre les points de fusion des filaments porteurs et des filaments de liage et en ce qu'on le munit par calandrage à 180 à 250 °C d'un dessin gaufré d'empreinte de petite surface disposées dans une distribution statistique ou dans un rapport de dessin, de préférence une empreinte de type toile de lin, où la surface de compression, c'est-à-dire la totalité de la surface de tous les endroits empreints, compactés du voile non tissé, représente de 30 à 60 %, de préférence de 40 à 45 % de la totalité de la surface et en ce que la différence dans l'épaisseur des endroits compactés et non compactés du voile représente au moins 25 %, de préférence 30 à 50 %.

15. Procédé pour la préparation d'une membrane de sous-toiture bitumée selon la revendication 1, par dépôt, les uns au côté des autres, de filaments polyesters porteurs continus et de filaments de liage filés, ayant un titre unitaire de 1 à 8 dtex pour obtenir un voile enchevêtré, ensuite par graufrage par calendrage et par imprégnation de celui-ci de bitume de façon connue en soi, caractérisé en ce que par rapport à la totalité du dépôt, on dépose de 5 à 20 % en poids de filaments de liage ayant un point de fusion compris entre 150 et 180 °C, en ce qu'on consolide le voile par calandrage à une température de 180 à 250 °C avec un dessin gaufré constitué d'emprentes de petite surface disposées dans une distribution statistique ou dans un rapport de dessin, de préférence une empreinte de type toile lin, où la surface de compression, c'est-à-dire la totalité de la surface de tous les endroits empreints, compactés du voile non tissé, représente de 30 à 60 %, de préférence de 40 à 45 % de la totalité de la surface et en ce que la différence dans l'épaisseur des endroits compactés et non compactés du voile représente au moins 25 %, de préférence 30 à 50 %, et en ce que le voile non tissé ainsi obtenu est imprégné de bitume à une température supérieure à la température de fusion des filaments liants d'une quantité telle que le taux pondéral en bitume dans la membrane de sous-toiture finie soit de 40 à 90 % en poids, de préférence de 200 à 1000 g/m² de bitume.

16. Procédé selon la revendication 15, caractérisé en ce que la température du bain de bitume dans lequel est effectuée l'imprégnation du voile de support non tissé, soit supérieur de 1 à 30 °C au point de fusion des filaments de liage dont le point de fusion est de 150 à 180 °C.

17. Procédé selon au moins l'une des revendications 14 à 16, caractérisé en ce que le dépôt de filaments est effectué en utilisant une plaque de rebond rotative et une surface de guidage installé à la suite.
